# EUROPÄISCHE PATENTSCHRIFT

(11) **EP 1 678 332 B1**
(45) Veröffentlichungstag und Bekanntmachung des Hinweises auf die Patenterteilung: **14.08.2013**
(21) Anmeldenummer: 04790527.8
(22) Anmeldetag: 16.10.2004
(51) Int. Cl.: C14C 11/00, C08K 9/08, C08K 7/22, C14B 7/00

(54) **BESCHICHTUNG VON LEDER MITTELS EINER KUNSTSTOFFDISPERSION**
METHOD FOR COATING LEATHER WITH DISPERSED SYNTHETIC RESIN
PROCEDE POUR APPLIQUER UN REVETEMENT SUR DU CUIR AU MOYEN D'UNE DISPERSION DE MATIERE PLASTIQUE

(30) Priorität: 20.10.2003 AT 7272003
(43) Veröffentlichungstag der Anmeldung: 12.07.2006
(73) Patentinhaber: BASF SE, 67056 Ludwigshafen (DE)
(72) Erfinder: SCHÄFER, Philipp, 30519 Hannover (DE)
(86) Internationale Anmeldenummer: PCT/EP2004/011689
(87) Internationale Veröffentlichungsnummer: WO 2005/040431

(56) Entgegenhaltungen:
- EP-A- 1 300 474
- DE-A- 3 921 145
- DATABASE WPI Section Ch, Week 200323 Derwent Publications Ltd., London, GB; Class A14, AN 2003-230297 XP002313663 & CN 1 161 377 A (ZHANG S) 8. Oktober 1997 (1997-10-08)

## Beschreibung

Die Erfindung betrifft ein Verfahren zur Beseitigung von Fehlstellen in der Narbenschicht eines vollnarbigen Leders, insbesondere Rindleders, wobei an den Fehlstellen eine diese beseitigende Kunststoffmasse aufgebracht wird. Ferner betrifft die Erfindung ein vollnarbiges Leder, insbesondere Rindleder, bei welchem die Fehlstellen in der Narbenschicht beseitigt sind.

Die Narbenschicht von vollnarbigen Ledern, insbesondere Rindsledern, weist häufig, verursacht beispielsweise durch Heckenrisse, Stacheldrahtverletzungen, Insektenstiche oder dgl., Fehlstellen auf, welche nur an einzelnen Stellen, maximal auf einer Fläche von 10 %, der Lederhaut vorhanden sind, dennoch aber diese Lederhaut geringwertiger machen. Derartige Leder werden deshalb durch Ausspachteln der Fehlstellen und anschließendes Abschleifen der Narbenschicht zu sogenannten korrigierten Narbenledern umfunktioniert, die aber einen geringeren Wert besitzen und nur mit einem erheblichen Abschlag vermarktet werden können.

EP 1 300 474 A1 offenbart ein Verfahren zur Beschichtung der Narbenschicht eines vollnarbigen Rindsleders, bei dem eine Kunststoffdispersion, Polyurethan und/oder Polyacrylat enthaltend, die mit Isobutan gefüllte Mikrohohlkugeln mit einem Durchmesser kleiner 45 µm oder Kompaktteilchen, aus welchen durch Wärmezufuhr derartige Mikrohohlkugeln in situ gebildet werden, aufweist, auf das Leder aufgetragen wird, wobei die verfestigte Kunststoffdispersion unter Druck und/oder Wärmeanwendung bei einer Prägetemperatur unter 120 OC mittels einer Prägewalze mit feinstrukturierter Oberfläche entsprechend der Nappa-Narbenstruktur in das Leder gedrückt wird und das daraus resultierende vollnarbige Napparindsleder, auf dem die genannte Kunststoffdispersion aufgebracht wurde und somit in die Fehlstellen gedrückt wurde.

Es ist bereits bekannt, Fehler, die nicht durch die Narbenschicht hindurchgehen, mit einer Kunststoffspachtelmasse auszufüllen, diese trocknen zu lassen und anschließend die Narbenschicht abzuschleifen, wobei die gesamte oberste Narbenschicht entfernt wird.
Es wurde auch bereits vorgeschlagen, zur Beseitigung von Fehlstellen in der Narbenschicht hochviskose, wässerige Kunststoffspachtelmassen, die geschäumt sind oder Mikrohohlkugeln enthalten, vollflächig auf die Oberfläche der Narbenschicht aufzutragen, diese Spachtelmassen trocknen zu lassen und anschließend abzuschleifen, wobei auch hier die oberste Narbenschicht abgetragen wird. Beide Methoden haben den Nachteil, dass die wässrigen Kunststoffspachtelmassen maximal 80 % Feststoffanteil enthalten und daher diese Massen beim Entziehen des Wassers schrumpfen, also in den Fehlstellen einfallen und sich vom Rand derselben lösen, wobei die Gefahr besteht, dass sie bei einer Biegebeanspruchung des Leders aus den Fehlstellen herausfallen.

Es ist weiters bekannt, einen sogenannten Schlagschaum mit hoher Viskosität, mittels Walzen vollflächig auf die Oberfläche der Narbenschicht aufzutragen und dabei in die schadhaften Vertiefungen zu drücken. Derartige Schlagschäume enthalten zwangsläufig ein Schäummittel sowie Schaumstabilisatoren, durch welche die Wasserbeständigkeit der verfestigten Schäume reduziert wird. Eine verfestigte Schlagschaumschicht führt ferner bei vollnarbigem Ledern zu einer niedrigeren Haftung einer auf eine solche Schicht in der Folge aufgebrachten Kunststoffzurichtung, weil sich der Schlagschaum oft spaltet oder vom Leder ablöst.

Man hat auch bereits vorgeschlagen, vollnarbiges oder an der Narbenseite leicht angeschliffenes Leder mit einer Kunststoffschicht zu versehen, welche aus einer wässerigen, Kompaktteilchen enthaltenden Kunststoffdispersion gebildet ist, welche nach ihrer Verfestigung mit einer heißen Prägewalze oder Prägeplatte beaufschlagt wird. Dabei expandieren die Kompaktteilchen und die Kunststoffschicht schäumt in die negative Walknappastruktur an der Oberfläche der heißen Prägewalze oder Prägeplatte ein. Anschließend wird das Leder gemillt und mit einer Zurichtung versehen. Diese geschäumte Kunststoffschicht muss eine solche Dicke aufweisen, dass sie die negative Walknappastruktur an der Oberfläche der Walze oder Platte ausfüllt, sodass ein derart behandeltes Leder aus diesem Grunde nicht mehr als echtes Leder bezeichnet werden kann, da der Walknappaeffekt durch Prägen erzielt wird.

Die vorliegende Erfindung hat sich zur Aufgabe gestellt, ein Verfahren zur schaffen, mittels welchem Fehlstellen in der Narbenschicht eines vollnarbigen Leders, insbesondere Rindleders, beseitigt werden können, sodass die vorhandenen Beschädigungen der Narbenschicht nicht mehr merkbar sind, ohne dass jedoch die Nachteile der bekannten Verfahren auftreten, wobei im Anschluss daran auch sehr dünne Zurichtungen aufgebracht werden können, so dass ein solches Leder als echtes Leder bezeichnet werden kann.

Insbesondere soll mit dem erfindungsgemäßen Verfahren bewirkt werden, die Fehlstellen in der Narbenschicht, welche in der Regel von Vertiefungen gebildet sind, so auszufüllen, dass die Füllmasse auch bei einer bei Verwendung des Leders auftretenden Dauerbiegebeanspruchung nicht herausfällt, dass ferner die Füllmasse nicht nach ihrer Verfestigung schrumpft, dass sie wasserfest ist und dass sie in der Hauptsache lediglich die Fehlstellen saniert und nicht oder nur mit einer sehr geringen Stärke die gesamte Oberfläche der Narbenschicht bedeckt.

Zur Lösung dieser Aufgabe schlägt die Erfindung vor, dass eine wässerige, gegebenenfalls leicht geschäumte, Kunststoffdispersion, welche kleinste Kompaktteilchen enthält, in die Fehlstellen gedrückt und anschließend das Leder getrocknet wird, worauf die Narbenschicht einer Druck- und Wärmebehandlung unterzogen wird, wodurch aus den Kompaktteilchen in der verfestigten Kunststoffdispersion zumindest teilweise Mikrohohlkugeln gebildet werden. Dadurch, dass beim erfindungsgemäßen Verfahren keine pastöse Spachtelmasse, sondern vielmehr eine wässerige Kunststoffdispersion zum Ausfüllen der Fehlstellen verwendet wird, wird die Haftung an den Fehlstellen wesentlich verbessert, wobei durch die Druck- und Wärmebehandlung die Kompaktteilchen zur Bildung der Mikrohohlkugeln expandieren und dadurch ein Überdruck entsteht, so dass durch diesen an den Fehlstellen die nach der Trocknung entstehende Kunststoffmasse sich fest mit der Oberfläche der Fehlstellen und insbesondere mit den Umrandungen der die Fehlstellen bildenden Vertiefungen verbindet und jeder Biegebeanspruchung standhält. Die Mikrohohlkugeln in gegebenenfalls an der nicht mit Fehlstellen versehenen Oberfläche der Narbenschicht vorhandenen, aus der verfestigten Kunststoffdispersion gebildeten Kunststoffmasse werden durch die Druck- und Wärmebehandlung zumindest zum Großteil zerstört bzw. können sich gar nicht ausbilden, sodass an diesen Stellen maximal eine Kunststoffschicht entsteht, deren Dicke in der Regel nicht messbar, auf jeden Fall aber dünner als 60 µm ist.

Gemäß einer bevorzugten Ausführungsform der Erfindung wird die Kunststoffdispersion mittels einer, vorzugsweise gegenläufigen, gegebenenfalls eine feinstrukturierte Oberfläche aufweisenden Auftragswalze in die Fehlstellen gedrückt, so dass ein rakelartiger Auftrag der Kunststoffdispersion in einer außerhalb der Fehlstellen sehr geringen Stärke erfolgt.

Die Druck- und Wärmebehandlung wird erfindungsgemäß durch eine auf eine Temperatur von mindestens 100°C, vorzugsweise zwischen 120°C und 180°C, aufgeheizte, die Narbenschicht kontaktierende Druckwalze bewirkt, durch welche die zumindest teilweise verfestigte Kunststoffdispersion fest in die Fehlstellen gedrückt wird und dabei die Kompaktteilchen zur Bildung der Mikrohohlkugeln in der verfestigten Kunststoffdispersion expandieren.

Die Oberfläche der Druckwalze kann glatt ausgebildet sein. Vorzugsweise weist die Druckwalze aber eine feinstrukturierte Oberfläche auf, wie sie beispielsweise durch Sandstrahlung erzielt werden kann, wodurch auch die Oberfläche der die Fehlstellen ausfüllenden Kunststoffmasse eine derartige Struktur erhält.

Besonders vorteilhaft ist es, wenn Kompaktteilchen mit einer Größe von weniger als 10 µm, vorzugsweise von weniger als 7 µm, in einer Menge zwischen 15 g und 60 g, bezogen auf 1 kg einer 40%igen Kunststoffdispersion, verwendet werden, und aus einem thermoplastischen Kunststoff bestehen, sowie ein flüssiges Treibmittel enthalten. In diesem Fall ist ein vollständiges Ausfüllen der die Fehlstellen bildenden Vertiefungen mit der aus der Kunststoffdispersion gebildeten Kunststoffmasse und eine innige Verbindung derselben mit der Oberfläche der Vertiefungen sichergestellt.

Zweckmäßig werden Kompaktteilchen verwendet, die bei einer Temperatur unter 120°C, vorzugsweise unter 80°C expandieren. Bei derartigen Temperaturen entsteht auf der nicht beschädigten Oberfläche der Narbenschicht durch eine dort allenfalls aufgebrachte Kunststoffdispersion nach deren Verfestigung keine ausgeprägte Raumstruktur.

In einer in Bereichen neben den Fehlstellen befindlichen verfestigten Kunststoffdispersion können störende Mikrohohlkugeln dadurch beseitigt oder deren Entstehen überhaupt verhindert werden, dass erfindungsgemäß auf die verfestigte Kunststoffdispersion ein Gemisch aus Wasser und Lösungsmittel, beispielsweise von 90 Teilen Wasser und 10 Teilen Lösungsmittel, insbesondere Äthylacetat aufgebracht, vorzugsweise aufgesprüht, wird und anschließend eine Druck- und Wärmebehandlung erfolgt .Die dann in einem feuchten Zustand befindlichen Mikrohohlkugeln kollabieren dann bei Anwesenheit einer geringen Menge von Lösungsmittel bereits bei Temperaturen unter 65 °C und bei einem Druck von weniger als 0,5 kg/cm oder sie werden gar nicht gebildet.

Um die Optik der die Fehlstellen ausfüllenden Kunststoffmasse an jene der Narbenschicht anzupassen, werden zweckmäßig pigmentierte Kompaktteilchen verwendet, deren Farbe jener der Narbenschicht und/oder der Kunststoffdispersion entspricht.

Ein vollnarbiges Leder, insbesondere Rindleder, welches an seiner Narbenschicht partiell Fehlstellen aufweist, die durch eine Kunststofffüllmasse korrigiert sind, ist erfindungsgemäß dadurch gekennzeichnet, dass die Kunststofffüllmasse aus einer verfestigten, wässerigen, aus Kompaktteilchen durch Wärmezufuhr gebildeten Mikrohohlkugeln enthaltenden Kunststoffdispersion besteht, die beim Auftragen in die Fehlstellen gedrückt wird.

Vorzugsweise ist die Ausbildung der Mikrohohlkugeln in dem der Oberfläche der Narbenschicht benachbarten Bereich stärker als in dem dieser Oberfläche entfernteren Bereich, was den Vorteil mit sich bringt, dass sich nach Druckentlastung die Mikrohohlkugeln enthaltende verfestigte Kunststoffdispersion nicht über die Oberfläche der Narbenschicht ausdehnt.

Die einzige Zeichnung zeigt in stark vergrößertem Maßstab ein vollnarbiges Leder, dessen in der Narbenschicht vorhandenen Fehlstellen nach dem erfindungsgemäßen Verfahren korrigiert wurden.

Ein Leder 1, von welchem in der Zeichnung nur der oberste Bereich gezeigt ist, weist eine Narbenschicht 2 auf, die durch Verletzungen der Narbenschicht entstandene Fehlstellen 3 besitzt, die von Vertiefungen in der Narbenschicht 2 gebildet sind. Diese Vertiefungen können die gesamte Dicke der Narbenschicht durchsetzen, aber auch nur oberflächlich an der Narbenschicht 2 vorhanden sein. Um die von diesen Vertiefungen gebildeten Fehlstellen 3 zu beseitigen, werden diese Vertiefungen durch eine wässerige Dispersion aus beliebigen Kunststoffen oder Kunststoffmischungen ausgefüllt, die im flüssigen Zustand gut, nach ihrer Verfestigung jedoch kaum mehr klebt, und dann eine Bruchdehnung von mehr als 300 % aufweist. Diese Kunststoffdispersion enthält Kompaktteilchen aus einem thermoplastischen Copolymerisat, aus welchen durch Wärmezufuhr Mikrohohlkugeln gebildet werden

Das Aufbringen der wässerigen Kunststoffdispersion auf die Oberfläche 4 der Narbenschicht 2 erfolgt mittels einer an ihrer Oberfläche fein strukturierten Auftragswalze, mittels welcher die wässerige Kunststoffdispersion wie mit einer Rakel in die Vertiefungen gestrichen wird. Anschließend wird das Leder mit der aufgebrachten Kunststoffdispersion getrocknet und es wird die Oberfläche 4 der Narbenschicht 2 mittels einer auf eine Temperatur zwischen 120°C und 180°C erwärmten Druckwalze einer Druck- und Wärmebehandlung unterzogen. Dabei expandieren die Kompaktteilchen, sodass in den Vertiefungen eine kleine Mikrohohlkugeln 5 enthaltende Kunststoffmasse entsteht, welche durch den ausgeübten Druck fest in die Vertiefungen gepresst wird und sich innig mit der Berandung der Vertiefungen verbindet. Durch Wahl eines geeigneten Druckes, vor allem aber durch Wahl einer geeigneten Temperatur der Druckwalze und der Verweilzeit derselben auf der Oberfläche 4, wird erreicht, dass sich die Mikrohohlkugeln in der Hauptsache nur in dem der Oberfläche 4 benachbarten Bereich der die Fehlstellen 3 bildenden Vertiefungen bilden, wogegen in den unteren Bereichen eine geringere Ausbildung erfolgt oder die Kompaktteilchen überhaupt nicht expandieren. So entstehen beispielsweise bei einer Verweilzeit der Druckwalze von etwa 1 Sekunde und einer Walzentemperatur von etwa 145 °C Mikrohohlkugeln nur bis zu einer Tiefe von 0,12 mm. Trotzdem werden aber die Vertiefungen vollständig von der verfestigten Kunststoffdispersion ausgefüllt. Bei einer Temperatur der Druckwalze von mehr als 170 °C halbiert sich die Verweilzeit, und es wird dann in jenen Bereichen, wo keine Fehlstellen 3 vorhanden sind, die Bildung der Mikrohohlkugeln in Folge der Hitze verhindert.

Ebenso wird in einer neben den Vertiefungen an der Oberfläche 4 aufgebrachten Kunststoffdispersion durch den aufgebrachten Druck die Entstehung der Mikrohohlkugeln überhaupt verhindert bzw. es werden bereits entstandene Mikrohohlkugeln derart zusammengedrückt, sodass dort, wenn überhaupt, lediglich ein nicht störender Kunststoffüberzug kaum messbarer Stärke entsteht, durch welchen die Narbenschicht des Leders nicht beeinflusst wird.

Etwa in einem in diesen Bereichen vorhandenen Kunststoffüberzug befindliche Mikrohohlkugeln können weiters dadurch beseitigt werden, dass ein Gemisch aus etwa 90 Teilen Wasser und 10 Teilen Lösungsmittel, z.B. Äthylenacetat, aufgesprüht, und anschließend diese Bereiche einer Druck- und Wärmebehandlung unterzogen werden. In diesem feuchten Zustand kollabieren dann die Mikrohohlkugeln bereits bei Temperaturen unter 65 °C bei einem Druck von weniger als 0,5 kg/cm², so dass bei dieser Vorgangsweise die Mikrohohlkugeln einfallen oder überhaupt nicht gebildet werden.

## Patentansprüche

1. Verfahren zur Beseitigung von Fehlstellen (3) in der Narbenschicht (2) eines vollnarbigen Leders (1), wobei an den Fehlstellen (3) eine Kunststoffmasse aufgebracht wird, **dadurch gekennzeichnet, dass** eine wässerige, gegebenenfalls leicht geschäumte, Kunststoffdispersion, welche kleinste Kompaktteilchen enthält, in die Fehlstellen (3) gedrückt und anschließend das Leder (1) getrocknet wird, worauf die Narbenschicht (2) einer Druck- und Wärmebehandlung unterzogen wird, wodurch aus den Kompaktteilchen in der verfestigten Kunststoffdispersion zumindest teilweise Mikrohohlkugeln (5) gebildet werden, **dadurch gekennzeichnet, dass** Kompaktteilchen mit einer Größe von weniger als 10 µm, in einer Menge zwischen 15 g und 60 g, bezogen auf 1 kg einer 40%igen Kunststoffdispersion, verwendet werden und wobei die Druck- und Wärmebehandlung mit einer auf eine Temperatur von mindestens 100 °C, aufgeheizten, die Narbenschicht (2) kontaktierenden Druckwalze erfolgt.

2. Verfahren nach Anspruch 1, **dadurch gekennzeichnet, dass** es sich bei Leder um Rindsleder handelt.

3. Verfahren nach Anspruch 1 oder 2, **dadurch gekennzeichnet, dass** die Kunststoffdispersion mittels einer, gegebenenfalls eine feinstrukturierte Oberfläche aufweisenden Auftragswalze in die Fehlstellen (3) gedrückt wird.

4. Verfahren nach einem der Ansprüche 1 bis 3, **dadurch gekennzeichnet, dass** es sich bei der Auftragswalze um eine gegenläufige Auftragswalze handelt.

5. Verfahren nach einem der Ansprüche 1 bis 4, **dadurch gekennzeichnet, dass** die Druckwalze auf eine Temperatur zwischen 120 °C und 180 °C aufgeheizt ist.

6. Verfahren nach einem der Ansprüche 1 bis 5, **dadurch gekennzeichnet, dass** die Druckwalze eine feinstrukturierte Oberfläche aufweist.

7. Verfahren nach einem der Ansprüche 1 bis 6, **dadurch gekennzeichnet, dass** Kompaktteilchen aus einem thermoplastischen Kunststoff verwendet werden, die ein flüssiges Treibmittel enthalten.

8. Verfahren nach einem der Ansprüche 1 bis 7, **dadurch gekennzeichnet, dass** Kompaktteilchen verwendet werden, welche bei einer Temperatur unter 120°C expandieren.

9. Verfahren nach einem der Ansprüche 1 bis 8, **dadurch gekennzeichnet, dass** auf die verfestigte Kunststoffdispersion ein Gemisch aus Wasser und einem Lösungsmittel, aufgebracht wird und anschließend eine Druck- und Wärmebehandlung erfolgt.

10. Verfahren nach einem der Ansprüche 1 bis 9, **dadurch gekennzeichnet, dass** auf die verfestigte Kunststoffdispersion ein Gemisch aus Wasser und einem Lösungsmittel aufgesprüht wird und anschließend eine Druck- und Wärmebehandlung erfolgt.

11. Verfahren nach einem der Ansprüche 9 oder 10, **dadurch gekennzeichnet, dass** es sich bei dem Lösungsmittel um Ethylacetat handelt.

12. Verfahren nach einem der Ansprüche 9 oder 11, **dadurch gekennzeichnet, dass** es sich um ein Gemisch aus 90 Teilen Wasser und 10 Teilen Lösungsmittel handelt.

13. Verfahren nach einem der Ansprüche 1 bis 12, **dadurch gekennzeichnet, dass** pigmentierte Kompaktteilchen verwendet werden, deren Farbe jener der Narbenschicht und/oder der Kunststoffdispersion entspricht.

14. Vollnarbiges Leder, welches an seiner Narbenschicht partiell Fehlstellen aufweist, die durch eine Kunststofffüllmasse korrigiert sind, **dadurch gekennzeichnet, dass** die Kunststofffüllmasse aus einer verfestigten, wässerigen, aus Kompaktteilchen durch Wärmezufuhr gebildeten Mikrohohlkugeln (5) enthaltenden Kunststoffdispersion besteht, die beim Auftragen in die Fehlstellen gedrückt wird, wobei Kompaktteilchen mit einer Größe von weniger als 10 µm, in einer Menge zwischen 15 g und 60 g, bezogen auf 1 kg einer 40%igen Kunststoffdispersion, verwendet werden.

15. Vollnarbiges Leder nach Anspruch 14, **dadurch gekennzeichnet, dass** es sich um Rindsleder handelt.

16. Vollnarbiges Leder nach Anspruch 15 oder 16, **dadurch gekennzeichnet, dass** die Ausbildung der Mikrohohlkugeln (5) in dem der Oberfläche (4) der Narbenschicht benachbarten Bereich stärker ist als in dem dieser Oberfläche (4) entfernteren Bereich.

## Claims

1. A process for eliminating defects (3) in a grain layer (2) of a full-grain leather (1), a plastics compound being applied to the defects (3), wherein an aqueous, optionally lightly foamed, plastics dispersion which comprises very small compact particles is pressed into the defects (3) and the leather (1) is then dried, whereupon the grain layer (2) is subjected to a pressure and heat treatment, with the result that hollow microspheres (5) are at least partly formed from the compact particles in the solidified plastics dispersion, wherein compact particles having a size of less than 10 µm are used in an amount of from 15 g to 60 g, based on 1 kg of a 40% strength plastics dispersion, and where the pressure and temperature treatment is effected using a pressure roll which is heated to a temperature of at least 100°C and makes contact with the grain layer (2).

2. The process according to claim 1, wherein the leather is cattle leather.

3. The process according to claim 1 or 2, wherein the plastics dispersion is pressed into the defects (3) by means of an application roll optionally having a finely structured surface.

4. The process according to any of claims 1 to 3, wherein the application roll is a counterrotating application roll.

5. The process according to any of claims 1 to 4, wherein the pressure roll is heated to a temperature from 120°C to 180°C.

6. The process according to any of claims 1 to 5, wherein the pressure roll has a finely structured surface.

7. The process according to any of claims 1 to 6, wherein compact particles comprising a thermoplastic, which comprise a liquid blowing agent, are used.

8. The process according to any of claims 1 to 7, wherein compact particles which expand at a temperature below 120°C are used.

9. The process according to any of claims 1 to 8, wherein a mixture of water and a solvent is applied to the solidified plastics dispersion and a pressure and heat treatment is then effected.

10. The process according to any of claims 1 to 9, wherein a mixture of water and a solvent is sprayed onto the solidified plastics dispersion and a pressure and heat treatment is then effected.

11. The process according to either of claims 9 and 10, wherein the solvent is ethyl acetate.

12. The process according to either of claims 9 and 11, wherein the mixture comprises 90 parts of water and 10 parts of solvent.

13. The process according to any of claims 1 to 12, wherein pigmented compact particles whose color corresponds to that of the grain layer and/or of the plastics dispersion are used.

14. A full-grain leather, which has on parts of its grain layer, defects which are corrected by means of a plastics filling compound, wherein the plastics filling compound consists of a solidified, aqueous plastics dispersion which comprises hollow microspheres (5) formed from compact particles by supplying heat and is pressed into the defects on application, where compact particles having a size of less than 10 µm are used in an amount of from 15 g to 60 g, based on 1 kg of a 40% strength plastics dispersion.

15. The full-grain leather according to claim 14, which is cattle leather.

16. The full-grain leather according to claim 14 or 15, wherein the formation of the hollow microspheres (5) in the region adjacent to the surface (4) of the grain layer is greater than in the region further away from this surface (4).

## Revendications

1. Procédé de suppression de défauts (3) dans la couche de la fleur (2) d'un cuir pleine fleur (1), une matière plastique étant appliquée sur les défauts (3), **caractérisé en ce qu'**une dispersion de plastique aqueuse, éventuellement légèrement moussée, qui contient de petites particules compactes, est enfoncée dans les défauts (3), puis le cuir (1) est séché, la couche de la fleur (2) étant soumise à un traitement de pression et de chaleur, des microbilles creuses (5) étant formées au moins en partie à partir des particules compactes dans la dispersion de plastique solidifiée, **caractérisé en ce que** des particules compactes d'une taille inférieure à 10 µm sont utilisées en une quantité comprise entre 15 g et 60 g, par rapport à 1 kg d'une dispersion de plastique à 40 %, et le traitement de pression et de chaleur a lieu avec un cylindre de compression porté à une température d'au moins 100 °C, qui rentre en contact avec la couche de la fleur (2).

2. Procédé selon la revendication 1, **caractérisé en ce que** le cuir est un cuir de bovin.

3. Procédé selon la revendication 1 ou 2, **caractérisé en ce que** la dispersion de plastique est enfoncée dans les défauts (3) au moyen d'un cylindre d'application présentant éventuellement une surface à structure fine.

4. Procédé selon l'une quelconque des revendications 1 à 3, **caractérisé en ce que** le cylindre d'application est un cylindre d'application contrarotatif.

5. Procédé selon l'une quelconque des revendications 1 à 4, **caractérisé en ce que** le cylindre de compression est porté à une température comprise entre 120 °C et 180 °C.

6. Procédé selon l'une quelconque des revendications 1 à 5, **caractérisé en ce que** le cylindre de compression présente une surface à structure fine.

7. Procédé selon l'une quelconque des revendications 1 à 6, **caractérisé en ce que** des particules compactes d'un plastique thermoplastique qui contiennent un agent gonflant liquide sont utilisées.

8. Procédé selon l'une quelconque des revendications 1 à 7, **caractérisé en ce que** des particules compactes qui se dilatent à une température inférieure à 120 °C sont utilisées.

9. Procédé selon l'une quelconque des revendications 1 à 8, **caractérisé en ce qu'**un mélange d'eau et d'un solvant est appliqué sur la dispersion de plastique solidifiée, puis un traitement de pression et de chaleur a lieu.

10. Procédé selon l'une quelconque des revendications 1 à 9, **caractérisé en ce qu'**un mélange d'eau et d'un solvant est pulvérisé sur la dispersion de plastique solidifiée, puis un traitement de pression et de chaleur a lieu.

11. Procédé selon l'une quelconque des revendications 9 ou 10, **caractérisé en ce que** le solvant est l'acétate d'éthyle.

12. Procédé selon l'une quelconque des revendications 9 ou 11, **caractérisé en ce qu'**il s'agit d'un mélange de 90 parties d'eau et 10 parties de solvant.

13. Procédé selon l'une quelconque des revendications 1 à 12, **caractérisé en ce que** des particules compactes pigmentées dont la couleur correspond à celle de la couche de la fleur et/ou de la dispersion de plastique sont utilisées.

14. Cuir pleine fleur, qui présente en partie des défauts sur sa couche de la fleur, qui sont corrigés par une matière de remplissage plastique, **caractérisé en ce que** la matière de remplissage plastique est constituée d'une dispersion de plastique aqueuse solidifiée contenant des microbilles creuses (5) formées à partir de particules compactes par apport de chaleur, qui est enfoncée dans les défauts lors de l'application, des particules compactes d'une taille inférieure à 10 µm étant utilisées en une quantité comprise entre 15 g et 60 g, par rapport à 1 kg d'une dispersion de plastique à 40 %.

15. Cuir pleine fleur selon la revendication 14, **caractérisé en ce qu'**il s'agit d'un cuir de bovin.

16. Cuir pleine fleur selon la revendication 14 ou 15, **caractérisé en ce que** la formation des microbilles creuses (5) est plus importante dans la zone voisine de la surface (4) de la couche de la fleur que dans la zone éloignée de cette surface (4).
